# EUROPÄISCHE PATENTSCHRIFT

(11) **EP 1 187 167 B1**
(45) Veröffentlichungstag und Bekanntmachung des Hinweises auf die Patenterteilung: **04.10.2006**
(21) Anmeldenummer: 01000410.9
(22) Anmeldetag: 30.08.2001
(51) Int. Cl.: H01J 29/18, H01J 29/26

(54) **Farbbildschirm mit blauer Leuchtstoffschicht**
Colour display panel with blue luminous layer
Panneau d'affichage à couleurs avec couche luminescente bleue

(30) Priorität: 05.09.2000 DE 10043530
(43) Veröffentlichungstag der Anmeldung: 13.03.2002
(73) Patentinhaber: Philips Intellectual Property & Standards GmbH, 20099 Hamburg (DE); Koninklijke Philips Electronics N.V., 5621 BA Eindhoven (NL)
(72) Erfinder: Bechtel, Helmut, Dr., 52064 Aachen (DE); Busselt, Wolfgang, 52064 Aachen (DE); Jüstel, Thomas, Dr., 52064 Aachen (DE); Weibrecht, Martin, 52064 Aachen (DE); Quadflieg, Peter, 52064 Aachen (DE)
(74) Vertreter: Volmer, Georg

(56) Entgegenhaltungen:
- US-A- 5 091 718
- US-A- 5 277 841
- US-A- 5 866 977
- PATENT ABSTRACTS OF JAPAN vol. 1999, no. 09, 30. Juli 1999 (1999-07-30) & JP 11 096923 A (FUJITSU LTD), 9. April 1999 (1999-04-09)

## Beschreibung

Die Erfindung betrifft einen Farbbildschirm, insbesondere einen Plasmabildschirm, ausgerüstet mit einer blauen Leuchtstoffschicht.

Zur Darstellung von farbigen Bildern auf Bildschirmen bedient man sich der additiven Farbmischung. Ein großer Teil der in der Natur vorkommenden Farben lassen sich durch additive Mischung der drei Primärfarben rot, grün und blau entsprechender Intensität darstellen. Dieses Prinzip wird sowohl in emittierenden Bildschirmen wie Kathodenstrahlröhren oder Plasmabildschirmen als auch in nicht-emittierenden Bildschirmen wie Flüssigkristallbildschirmen angewendet.

Die Darstellung der verschiedenen Farben ist durch sogenannte Normfarbkurven festgelegt. Ein weit verbreiteter Standard ist das CIE Farbdreieck. Der Bereich der darstellbaren Farben in einem Bildschirm wird durch die Farbpunkte der drei Leuchtstoffe, gegeben durch das jeweilige Emissionsspektrum, definiert.

Aufgrund der charakteristischer Farbempfindung des menschlichen Auges trägt die blaue Lichtemission am wenigstens zur Luminanz (Helligkeit) eines Bildschirms bei.

US-5866977 offenbart einem Farbbildschirm mit einer blauen Leuchtstoffschicht, die zwei verschiedene blau-emittierende Leuchtstoffe umfaßt.

Aus US 5,277,841 ist ein gemischter blau emittierender Leuchtstoff aus einem Gemisch von ZnS:Ag,Al mit mindestens einem grün-emittierenden Leuchtstoff aus der Gruppe aus Y₃(Al,Ga)₅O₁₂:Tb, Y₂SiO₅Tb und LaOCl:Tb bekannt, das die Luminanz und die Luminanz-Sättigungs-Charakteristik erhöht.

In Plasmabildschirmen sind darüber hinaus die blau-emittierenden Leuchtstoffe nicht so effizient wie die grün- und rot-emittierenden Leuchtstoffe. Diese beiden Effekte führen dazu, dass die Farbtemperatur für weißes Licht für Fernsehanwendungen niedriger als gewünscht ist.

Deshalb ist es eine Aufgabe der Erfindung, einen Farbbildschirm ausgerüstet mit einer verbesserten blau-emittierenden Leuchtstoffschicht bereitzustellen.

Diese Aufgabe wird gelöst, durch einen Farbbildschirm ausgerüstet mit einer blauen Leuchtstoffschicht, die einen ersten, blau-emittierenden Leuchtstoff, der eine Lichtemission im Bereich von 430 bis 490 nm aufweist, und einen zweiten Leuchtstoff, der eine tief-violette Lichtemission im Bereich von 380 bis 450 nm aufweist, enthält.

Es ist bevorzugt, dass der zweite Leuchtstoff eine Lichtemission im Bereich von 380 bis 420 nm aufweist.

Durch die Kombination eines ersten, blau-emittierenden Leuchtstoffes mit einem zweiten Leuchtstoff, dessen Lichtemission noch gerade im sichtbaren Bereich und tief-violett ist, wird eine blaue Lichtemission erhalten, die "blauer" erscheint und eine stärkere Farbsättigung aufweist. Auf diese Weise wird weißes Licht erhalten, welches eine hohe Luminanz und eine hoch erscheinende Farbtemperatur aufweist.

Es ist besonders bevorzugt, dass der zweite Leuchtstoff ausgezahlt ist aus der Gruppe der Tb³⁺-aktivierten Leuchtstoffe, der Eu²⁺-aktivierten Leuchtstoffe, der Bi³⁺-aktivierten Leuchtstoffe, der Ga³⁺-aktivierten Leuchtstoffe und der Ce³⁺-aktivierten Leuchtstoffe.

Es ist ganz besonders bevorzugt, dass der zweite Leuchtstoff ausgewählt ist aus der Gruppe LaOBr:Tb, Y₂O₂S:Tb, Y₃Al₅O₁₂:Tb, Ca₃(PO₄)₂:Eu, Sr₂P₂O₇:Eu, (Sr,Mg)₂P₂O₇:Eu CaB₂P₂O₉:Eu, CaSO₄:Eu, CaO:Bi, ZnO:Ga und (Y,Gd)BO₃:Ce.

All diese Leuchtstoffe emittieren effizient unter UV-Lichtanregung oder durch Anregung mit einem Elektronenstrahl Licht mit einer Wellenlänge wischen 380 und 450 nm.

Es ist bevorzugt, dass die Leuchtstoffschicht eine physikalische Mischung aus Partikeln des ersten Leuchtstoffes und Partikeln des zweiten Leuchtstoffes enthält.

Es ist vorteilhaft, dass der Anteil an zweitem Leuchtstoff in der Leuchtstoffschicht zwischen 5 und 50 Gew.-% bezogen auf die Menge des ersten Leuchtstoffs beträgt.

Diese Ausführungsform ist einfach zu realisieren, da der zweite Leuchtstoff einfach zur Suspension des Leuchtstoffes, mit der die Leuchtstoffschicht hergestellt wird, gegeben werden kann.

Es kann auch bevorzugt sein, dass die Leuchtstoffschicht eine Basisschicht aus dem ersten Leuchtstoff und eine Deckschicht aus dem zweiten Leuchtstoff aufweist. Es ist bevorzugt, dass der erste Leuchtstoff ausgewählt ist aus der Gruppe ZnS:Ag, BaMgAl₁₀O₁₇:Eu und (Ba,Sr,Ca)₅(PO₄)₃Cl:Eu

Der Leuchtstoff ZnS:Ag eignet sich besonders gut als blau-emittierender Leuchtstoff in Farbkathodenstrahlröhren, da er effizient unter Elektronenstrahlanregung blaues Licht emittiert. Die blau-emittierenden Leuchtstoffe BaMgAl₁₀O₁₇:Eu und (Ba,Sr,Ca)₅(PO₄)₃Cl:Eu sind besonders geeignet für die Verwendung in Plasmabildschirmen, da sie eine hohe Farbsättigung sowie eine effiziente Umwandlung von UV-Licht in blaues Licht zeigen. Außerdem halten sie der thermischen Belastung während der Herstellung der Plasmabildschirme stand.

Weiterhin ist es bevorzugt, dass der Farbbildschirm ausgewählt ist aus der Gruppe der Kathodenstrahlröhren, der Plasmabildschirme und der Flüssigkristallbildschirme.

Diese Farbbildschirme ausgerüstet mit einer erfindungsgemäßen blauen Leuchtstoffschicht weisen eine erhöhte Luminanz auf, da durch die verbesserte blaue Lichtemission höhere Anteile an rotem und grünem Licht zur Farbdarstellung verwendet werden können. Die rote und die grüne Lichtemission tragen stärker zur Luminanz eines Farbbildschirms bei als die blaue Lichtemission. Vorteilhaft ist weiterhin, dass trotz der erhöhten Anteile an rotem und grünem Licht der Farbeindruck für weißes Licht nicht verändert wird.

Im folgenden soll anhand von einer Figur und drei Ausführungsbeispielen die Erfindung näher erläutert werden. Dabei zeigt
- Fig. 1: den Aufbau und das Funktionsprinzip einer einzelnen Plasmazelle in einem AC-Plasmabildschirm.

Gemäß Fig. 1 weist eine Plasmazelle eines AC-Plasmabildschirms mit einer koplanaren Anordnung der Elektroden eine Frontplatte 1 und eine Trägerplatte 2 auf. Die Frontplatte 1 enthält eine Glasplatte 3 und auf der Glasplatte 3 ist eine dielektrische Schicht 4, aus vorzugsweise PbO-haltigem Glas aufgebracht. Auf die Glasplatte 3 sind parallele, streifenförmige Entladungselektroden 6, 7 aufgebracht, die von der dielektrischen Schicht 4 bedeckt sind. Die Entladungselektroden 6, 7 sind zum Beispiel aus Metall oder ITO. Auf der dielektrischen Schicht 4 befindet sich eine Schutzschicht 5, welche beispielsweise MgO enthält.

Die Trägerplatte 2 ist aus Glas und auf der Trägerplatte 2 sind parallele, streifenförmige, senkrecht zu den Entladungselektroden 6, 7 verlaufende Adresselektroden 10 aus beispielsweise Ag aufgebracht. Diese sind von einer Leuchtstoffschicht 9, die in einer der drei Grundfarben rot, grün oder blau emittiert, bedeckt. Die einzelnen Plasmazellen sind durch eine Rippenstruktur 12 mit Trennrippen aus vorzugsweise dielektrischem Material getrennt.

In der Plasmazelle, das heißt zwischen den Entladungselektroden 6, 7, von denen jeweils eine im Wechsel als Kathode bzw. Anode wirkt, befindet sich ein Gas, vorzugsweise ein Edelgasgemisch aus beispielsweise He, Ne oder Kr, welches als UV-Licht generierende Komponente Xe enthält. Nach Zündung der Oberflächenentladung, wodurch Ladungen auf einem zwischen den Entladungselektroden 6, 7 im Plasmabereich 8 liegenden Entladungsweg fließen können, bildet sich im Plasmabereich 8 ein Plasma, durch das je nach der Zusammensetzung des Gases Strahlung 11 im UV-Bereich, insbesondere im VUV-Bereich, erzeugt wird. Diese Strahlung 11 regt die Leuchtstoffschicht 9 zum Leuchten an, die sichtbares Licht 13 in einer der drei Grundfarben emittiert, das durch die Frontplatte 1 nach außen tritt und somit einen leuchtenden Bildpunkt auf dem Bildschirm darstellt.

In der Leuchtstoffschicht 9 kann beispielsweise als blau-emittierender Leuchtstoff ein Eu²⁺⁻aktivierter Leuchtstoff wie BaMgAl₁₀O₁₇:Eu oder (Ba,Sr,Ca)₅(PO₄)₃Cl:Eu verwendet werden. Die blau-emittierende Leuchtstoffschicht enthält neben diesem ersten Leuchtstoff mit einer Lichtemission im Bereich von 430 bis 490 nm noch einen zweiten Leuchtstoff, der eine Lichtemission im Bereich von 380 bis 450 nm, vorzugsweise im Bereich von 380 bis 420 nm, aufweist. Der zweite Leuchtstoff kann ausgewählt sein aus der Gruppe der Tb³⁺-aktivierten Leuchtstoffe, der Eu²⁺-aktivierten Leuchtstoffe, der Bi³⁺-aktivierten Leuchtstoffe, der Ga³⁺-aktivierten Leuchtstoffe und der Ce³⁺-aktivierten Leuchtstoffe. Der zweite Leuchtstoff kann zum Beispiel ausgewählt sein aus der Gruppe LaOBr:Tb, Y₂O₂S:Tb, Y₃Al₅O₁₂:Tb, Ca₃(PO₄)₂:Eu, Sr₂P₂O₇:Eu, (Sr,Mg)₂P₂O₇:Eu, CaB₂P₂O₉:Eu, CaSO₄:Eu, CaO:Bi, ZnO:Ga und (Y,Gd)BO₃:Ce. Es ist vorteilhaft, dass die Konzentration an Tb³⁺ in den Tb³⁺-aktivierten Leuchtstoffen 0.1 Mol-% oder weniger beträgt.

Als grün-emittierender Leuchtstoff kann beispielsweise Zn₂SiO₄:Mn und als rot-emittierender Leuchtstoff kann beispielsweise (Y,Gd)BO₃:Eu in der Leuchtstoffschicht 9 verwendet werden.

Als Herstellungsverfahren für eine Leuchtstoffschicht 9 kommen sowohl Trockenbeschichtungsverfahren, z B. elektrostatische Abscheidung oder elektrostatisch unterstütztes Bestäuben, als auch Nassbeschichtungsverfahren, z B. Siebdruck, Dispenserverfahren, bei denen eine Suspension mit einer sich dem Kanälen entlang bewegenden Düse eingebracht wird, oder Sedimentation aus der flüssigen Phase, in Betracht.

Für die Nassbeschichtungsverfahren wird zunächst ein geeigneter erster Leuchtstoff in Wasser, einem organischen Lösungsmittel, gegebenenfalls zusammen mit einem Dispergiermittel, einem Tensid und einem Antischaummittel oder einer Bindemittelzubereitung dispergiert. Geeignet für Bindemittelzubereitungen für Plasmabildschirme sind anorganischen Bindemittel, die eine Betriebstemperatur von 450°C ohne Zersetzung, Versprödung oder Verfärbung überstehen, oder organische Bindemittel, die später durch Oxidation entfernt werden können. Je nachdem ob die blaue Leuchtstoffschicht eine physikalische Mischung aus Partikeln des ersten Leuchtstoffes und Partikeln des zweiten Leuchtstoffes oder eine Basisschicht aus dem ersten Leuchtstoff und eine Deckschicht aus dem zweitem Leuchtstoff aufweisen soll, wird der zweite Leuchtstoff zu der obigen Suspension gegeben oder es wird eine separate Suspension des zweiten Leuchtstoffs hergestellt.

Anschließend werden die rot- bzw. grün-emittierenden Bereiche der Leuchtstoffschicht 9 hergestellt.

Nach Aufbringen der Leuchtstoffschicht 9 wird die Rückplatte 2 zusammen mit weiteren Komponenten wie zum Beispiel einer Frontplatte 1 und einem Edelgasgemisch zur Herstellung eines Plasmabildschirms verwendet.

Grundsätzlich kann eine derartige blau-emittierende Leuchtstoffschichtzubereitung in allen Typen von Plasmabildschirmen, wie zum Beispiel bei AC-Plasmabildschirmen mit oder ohne Matrixanordnung oder DC-Plasmabildschirmen verwendet werden.

Handelt es sich bei dem Farbbildschirm um einen Farb-Flüssigkristallbildschirm, kann die blaue Leuchtstoffschicht zusammen mit einer roten und einer grünen Leuchtstoffschicht auf der Innenseite der Frontplatte aufgebracht werden. Weiterhin kann ein Farb-Flüssigkristallbildschirm eine Lichtquelle, einen Polarisator, eine Flüssigkristallzelle und einen Analysator aufweisen.

Handelt es sich bei dem Farbbildschirm um eine Farbkathodenstrahlröhre, kann die blaue Leuchtstoffschicht zusammen mit einer roten und einer grünen Leuchtstoffschicht auf der Innenseite der Frontplatte aufgebracht werden. Neben der Frontplatte mit der Leuchtstoffschicht kann eine Farbkathodenstrahlröhre eine Elektronenkanone zur Emission mindestens eines Elektronenstrahls, eine Ablenkungsvorrichtung, einen Hals und einen Konus, der die Frontplatte und den Hals miteinander verbindet, aufweisen.

Zur Erzeugung der unterschiedlichen Farben, werden die jeweiligen Bereiche der Leuchtstoffschicht durch unterschiedlich starke Bestrahlung mit einem Elektronenstrahl zum Leuchten angeregt. In einer Farbkathodenstrahlröhre können durch die Verwendung der erfindungsgemäßen blauen Leuchtstoffschicht die Stromanteile für die Erzeugung von weißem Licht egalisiert werden. Dies verbessert die Luminanz der Farbkathodenstrahlröhre. In einer Farbkathodenstrahlröhre mit einer Schattenmaske wird auch die Farbstabilität verbessert, da Verformungen der Schattenmaske weniger Farbveränderungen verursachen.

Im folgenden werden Ausführungsformen der Erfindung erläutert, die beispielhafte Realisierungsmöglichkeiten darstellen.

### Ausführungsbeispiel 1

Zunächst wurde eine Suspension aus 40 g BaMgAl₁₀O₁₇:Eu und 2 g LaOBr:Tb (0.01 mol-% Tb³⁺) hergestellt, der Additive wie ein organisches Bindemittel und ein Dispersionsmittel zugesetzt wurden. Mittels Siebdruck wurde die Suspension auf einer Rückplatte 2, welche eine Rippenstruktur 12 und Adresselektroden 10 aufwies, aufgebracht und getrocknet. Dieser Prozessschritt wurde nacheinander für die anderen beiden Leuchtstofftypen der Emissionsfarben Grün und Rot durchgeführt.

Durch thermische Behandlung der Rückplatte 2 bei 400 bis 600 °C in sauerstoffhaltiger Atmosphäre wurden alle in der Leuchtstoffschicht 9 verbliebenen Additive entfernt. Eine derartige Rückplatte 2 wurde dann mit einer Frontplatte 1 und einem Edelgasgemisch zum Bau eines Plasmabildschirms verwendet, dessen Farbtemperatur für weißes Licht deutlich höher erschien.

### Ausführungsbeispiel 2

Zunächst wurde eine Suspension von BaMgAl₁₀O₁₇:Eu hergestellt, der Additive wie ein organisches Bindemittel und ein Dispersionsmittel zugesetzt wurden. Mittels Siebdruck wurde die Suspension auf einer Rückplatte 2, welche eine Rippenstruktur 12 und Adresselektroden 10 aufwies, aufgebracht und getrocknet.

Anschließend wurde eine Suspension von Sr₂P₂O₇:Eu hergestellt, der Additive wie ein organisches Bindemittel und ein Dispersionsmittel zugesetzt wurden. Diese Suspension wurde mittels Siebdruck auf die Teile der Rückplatte 2 aufgebracht, wo zuvor BaMgAl₁₀O₁₇:Eu aufgebracht worden war, und getrocknet.

Weiterhin wurden nacheinander Suspensionen von Leuchtstofftypen der Emissionsfarben Grün und Rot hergestellt, denen jeweils Additive wie ein organisches Bindemittel und ein Dispersionsmittel zugesetzt wurden. Diese Suspensionen wurden nacheinander mittels Siebdruck auf Rückplatte 2 aufgebracht und getrocknet.

Durch thermische Behandlung der Rückplatte 2 bei 400 bis 600 °C in sauerstoffhaltiger Atmosphäre wurden alle in der Leuchtstoffschicht 9 verbliebenen Additive entfernt. Eine derartige Rückplatte 2 wurde dann mit einer Frontplatte 1 und einem Edelgasgemisch zum Bau eines Plasmabildschirms verwendet, dessen Farbtemperatur für weißes Licht deutlich höher erschien.

### Ausführungsbeispiel 3

Zunächst wurde eine Suspension aus 40 g ZnS:Ag und 4 g LaOBr:Tb (0.01 mol-% Tb³⁺) hergestellt, der Additive wie ein organisches Bindemittel und ein Dispersionsmittel zugesetzt wurden. Die Suspension wurde mit einer 10 %igen Polyvinylalkohol-Lösung gemischt und außerdem wurde Ammoniumdichromat zu der Suspension hinzugefügt. Das Verhältnis Polyvinylalkohol zu Ammoniumdichromat betrug 10:1.

Mittels Spincoaten wurde die erhaltene Mischung auf der Innenseite einer Frontplatte aufgebracht. Die erhaltene Schicht wurde durch eine Maske mit UV-Licht bestrahlt und so das Polymer an den belichteten Stellen vernetzt. Anschließend wurden durch Sprühen mit warmem Wasser die nicht vernetzten Flächen der Leuchtstoffschicht abgespült. Die roten und grünen Bereiche der Leuchtstoffschicht, welche Y₂O₂S:Eu bzw. ZnS:Cu enthielten, wurden analog aufgebracht.

Auf die Leuchtstoffschicht wurde eine Aluminiumschicht aufgedampft und die gesamte Frontplatte 1 h bei 250 °C ausgeheizt.

Eine derartige Frontplatte wurde zusammen mit einem Hals, einem die Frontplatte mit dem Hals verbindenden Konus, eine im Inneren des Halses vorgesehene Elektronenkanone zur Emission von drei Elektronenstrahlen, einer Ablenkungsvorrichtung und einer Schattenmaske zum Bau einer Farbkathodenstrahlröhre verwendet.

Außerdem wurde eine Farbkathodenstrahlröhre mit einer blauen Leuchtstoffschicht, welche ZnS:Ag und 20 Gew.-% LaOBr:Tb enthielt, hergestellt. Es wurde weiterhin eine Farbkathodenstrahlröhre mit einer blauen Leuchtstoffschicht, welche nur ZnS:Ag enthielt, hergestellt.

**Tabelle 1:** Stromanteile für die unterschiedlichen Leuchtstoffe in einer Farbkathodenstrahlröhre bei unterschiedlichen Anteilen an LaOBr.Tb in der blauen Leuchtstoffschicht aus ZnS:Ag zur Erzeugung von weißem Licht (D65; x = 0.313, y = 0.329).

| LaOBr.Tb[Gew.-%] | Anteil Rot | Anteil Grün | Anteil Blau |
|---|---|---|---|
| 0 | 0.42 | 0.33 | 0.23 |
| 10 | 0.40 | 0.32 | 0.27 |
| 20 | 0.37 | 0.30 | 0.32 |

Bei einem Anteil von 20 Gew.-% an Tb³⁺-aktiviertem LaOBr in der blauen Leuchtstoffschicht aus ZnS:Ag ist das Verhältnis der Ströme, mit dem die einzelnen Bereiche der Leuchtstoffschicht zur Emission von sichtbaren Licht in einer der drei Grundfarben angeregt werden, zur Darstellung der Farbe weiß nahezu identisch.

## Patentansprüche

1. Farbbildschirm ausgerüstet mit einer blauen Leuchtstoffschicht (9), die einen ersten, blau-emittierenden Leuchtstoff, der eine Lichtemission im Bereich von 430 bis 490 nm aufweist, enthält,
**dadurch gekennzeichnet,**
**dass** sie ferner einen zweiten Leuchtstoff, der eine tief- violette Lichtemission im Bereich von 380 bis 450 nm aufweist, enthält.

2. Farbbildschirm nach Anspruch 1,
**dadurch gekennzeichnet,**
**dass** der zweite Leuchtstoff eine Lichtemission im Bereich von 380 bis 420 nm aufweist.

3. Farbbildschirm nach Anspruch 1,
**dadurch gekennzeichnet,**
**dass** der zweite Leuchtstoff ausgewählt ist aus der Gruppe der Tb³⁺-aktivierten Leuchtstoffe, der Eu²⁺-aktivierten Leuchtstoffe, der Bi³⁺-aktivierten Leuchtstoffe, der Ga³⁺⁻aktivierten Leuchtstoffe und der Ce³⁺-aktivierten Leuchtstoffe.

4. Farbbildschirm nach Anspruch 3,
**dadurch gekennzeichnet,**
**dass** der zweite Leuchtstoff ausgewählt ist aus der Gruppe LaOBr:Tb, Y₂O₂S:Tb, Y₃Al₅O₁₂:Tb, Ca₃(PO₄)₂:Eu, Sr₂P₂O₇:Eu, (Sr,Mg)₂P₂O₇:Eu CaB₂P₂O₉:Eu, CaSO₄:Eu, CaO:Bi, ZnO:Ga und (Y,Gd)BO₃:Ce.

5. Farbbildschirm nach Anspruch 1,
**dadurch gekennzeichnet,**
**dass** die Leuchtstoffschicht eine physikalische Mischung aus Partikeln des ersten Leuchtstoffes und Partikeln des zweiten Leuchtstoffes enthält.

6. Farbbildschirm nach Anspruch 5,
**dadurch gekennzeichnet,**
**dass** der Anteil an zweitem Leuchtstoff in der Leuchtstoffschicht zwischen 5 und 50 Gew.-% bezogen auf die Menge des ersten Leuchtstoffs beträgt.

7. Farbbildschirm nach Anspruch 1,
**dadurch gekennzeichnet,**
**dass** die Leuchtstoffschicht eine Basisschicht aus dem ersten Leuchtstoff und eine Deckschicht aus dem zweiten Leuchtstoff aufweist.

8. Farbbildschirm nach Anspruch 1,
**dadurch gekennzeichnet,**
**dass** der erste Leuchtstoff ausgewählt ist der Gruppe ZnS:Ag, BaMgAl₁₀O₁₇:Eu und (Ba,Sr,Ca)₅(PO₄)₃Cl:Eu.

9. Farbbildschirm nach Anspruch 1,
**dadurch gekennzeichnet,**
**dass** der Farbbildschirm ausgewählt ist aus der Gruppe der Kathodenstrahlröhren, der Plasmabildschirme und der Flüssigkristallbildschirme.

## Claims

1. A color picture screen provided with a blue phosphor layer (9) which comprises a first, blue-emitting phosphor having a light emission in a range from 430 to 490 nm, **characterized in that** said layer further comprises a second phosphor having a deep-violet light emission in a range from 380 to 450 nm.

2. A color picture screen as claimed in claim 1, **characterized in that** the second phosphor has a light emission in a range from 380 to 420 nm.

3. A color picture screen as claimed in claim 1, **characterized in that** the second phosphor is chosen from the group comprising Tb³⁺-activated phosphors, Eu²⁺-activated phosphors, Bi³⁺-activated phosphors, Ga³⁺-activated phosphors, and Ce³⁺-activated phosphors.

4. A color picture screen as claimed in claim 3, **characterized in that** the second phosphor is chosen from the group comprising LaOBr:Tb, Y₂O₂S:Tb, Y₃Al₅O₁₂:Tb, Ca₃(PO₄)₂:Eu, Sr₂P₂O₇:Eu, (Sr,Mg)₂P₂O₇:Eu CaB₂P₂O₉:Eu, CaSO₄:Eu, CaO:Bi, ZnO:Ga and (Y,Gd)BO₃:Ce.

5. A color picture screen as claimed in claim 1, **characterized in that** the phosphor layer comprises a physical mixture of particles of the first phosphor and particles of the second phosphor.

6. A color picture screen as claimed in claim 5, **characterized in that** the proportional quantity of the second phosphor in the phosphor layer lies between 5 and 50% by weight in relation to the quantity of the first phosphor.

7. A color picture screen as claimed in claim 1, **characterized in that** the phosphor layer has a base layer comprising the first phosphor and a covering layer comprising the second phosphor.

8. A color picture screen as claimed in claim 1, **characterized in that** the first phosphor is chosen from the group comprising ZnS:Ag, BaMgAl₁₀O₁₇:Eu and (Ba,Sr,Ca)₅(PO₄)₃Cl:Eu.

9. A color picture screen as claimed in claim 1, **characterized in that** the color picture screen is chosen from the group comprising cathode ray tubes, plasma picture screens, and liquid crystal picture screens.

## Revendications

1. Écran en couleurs équipé d'une couche luminescente bleue (9) qui présente une première substance luminescente émettant en bleu possédant une émission de lumière de l'ordre de 430 à 490 nm,
**caractérisé en ce**
**qu'**il contient par ailleurs une deuxième substance luminescente qui présente une émission de lumière violet foncée de l'ordre de 380 à 450 nm.

2. Écran en couleurs selon la revendication 1,
**caractérisé en ce**
**que** la deuxième substance luminescente présente une émission de lumière de l'ordre de 380 à 420 nm.

3. Écran en couleurs selon la revendication 1,
**caractérisé en ce**
**que** la deuxième substance luminescente est sélectionnée dans le groupe des substances luminescentes activées au Tb³⁺, des substances luminescentes activées à l'Eu²⁺, des substances luminescentes activées au Bi³⁺, des substances luminescentes activées au Ga³⁺ et des substances luminescentes activées au Ce³⁺.

4. Écran en couleurs selon la revendication 3
**caractérisé en ce**
**que** la deuxième substance luminescente est sélectionnée dans le groupe LaOBr:Tb, Y₂O₂S:Tb, Y₃Al₅O₁₂:Tb, Ca₃(PO₄)₂:Eu, Sr₂P₂O₇:Eu, (Sr,Mg)₂P₂O₇:Eu, CaB₂P₂O₉:Eu, CaSO₄:Eu, CaO:Bi, ZnO:Ga et (Y,Gd)BO₃:Ce.

5. Écran en couleurs selon la revendication 1,
**caractérisé en ce**
**que** la couche luminescente contient un mélange physique de particules de la première substance luminescente et de particules de la deuxième substance luminescente.

6. Écran en couleurs selon la revendication 5
**caractérisé en ce**
**que** la proportion de la deuxième substance luminescente dans la couche luminescente s'élève entre 5 et 50 % en poids par rapport à la quantité de la première substance luminescente.

7. Écran en couleurs selon la revendication 1,
**caractérisé en ce**
**que** la couche luminescente présente une couche de base de la première substance luminescente et une couche de couverture de la deuxième substance luminescente.

8. Écran en couleurs selon la revendication 1,
**caractérisé en ce**
**que** la première substance luminescente est sélectionnée dans le groupe ZnS:Ag, BaMgAl₁₀O₁₇:Eu et (Ba,Sr,Ca)₅(PO₄)₃Cl:Eu.

9. Écran en couleurs selon la revendication 1,
**caractérisé en ce**
**que** l'écran en couleurs est sélectionné dans le groupe des tubes cathodiques, des écrans plasma et des écrans à cristaux liquides.
